# FASCICULE DE BREVET EUROPEEN

(11) **EP 0 165 136 B1**
(45) Date de publication et mention de la délivrance du brevet: **01.03.1989**
(21) Numéro de dépôt: 85400956.0
(22) Date de dépôt: 15.05.1985
(51) Int. Cl.: C11D 3/37

(54) **Compositions détergentes comprenant des copolymères à base de polyoxyéthylène et de polyoxyalkylène utilisés comme agents antiredéposants , et leur procédé de preparation**
Kopolymere auf Basis von Polyoxyäthylen und Polyoxyalkylen enthaltende Reinigungsmittelzusammensetzungen die als Antivergrauungsmittel verwendet werden und Verfahren zu deren Herstellung
Detergent compositions containing copolymers based on polyoxyethylene and polyoxyalkylene used as antisoil redeposition agents, and process for their preparation

(30) Priorité: 23.05.1984 FR 8408009; 04.04.1985 FR 8505125
(43) Date de publication de la demande: 18.12.1985
(73) Titulaire: RHONE-POULENC CHIMIE, 92408 Courbevoie Cédex (FR)
(72) Inventeur: Gresser, Robert, F-69005 Lyon (FR)
(74) Mandataire: Le Pennec, Magali

(56) Documents cités:
- EP-A- 0 042 187
- BE-A- 755 093
- FR-A- 2 308 646
- GB-A- 2 007 692
- US-A- 2 806 001
- US-A- 4 118 344
- US-A- 4 276 205
- J.S.Stanley, J.Phys.Chem. 58 (1954), pp. 533-536

## Description

La présente invention concerne des copolymères à base de polyoxyalkylène utilisés comme agents antiredéposants dans le lavage des textiles.

Ces copolymères sont utilisés plus particulièrement comme agent antiredéposant pour le lavage en milieu aqueux des matières polymériques, organiques, synthétiques.

Il est connu que les matières polymériques, organiques synthétiques sont difficiles à nettoyer en milieu aqueux. En effet, au cours des lavages successifs, les particules de salissure en suspension dans le milieu lessiviel se déposent définitivement et de façon presque irrémédiable sur ces textiles, la conséquence est que ces textiles perdent leur blancheur et leur éclat au cours du temps de façon beaucoup plus marquée que les textiles naturels tels que le coton.

La présente invention qui a su vaincre tous ces problèmes techniques a pour objet des compositions détergentes selon la revendication 1 ci-après.

Dans toute la suite du texte, on entend par potentiel zêta la valeur absolue de ce paramètre.

Les copolymères qui répondent à la définition de l'invention présentent tous préférentiellement une masse moléculaire inférieure ou égale à 150000 et encore plus préférentiellement comprise entre 2000 et 150 000 et encore plus particulièrement comprise entre 4000 et 100 000.

Les copolymères selon l'invention comportent de préférence une quantité pondérale d'oxyde d'éthylène par rapport au polymère comprise entre 10% et 90% et encore plus préférentiellement une quantité comprise entre 30 et 90% et tout particulièrement une quantité comprise èntre 40 et 70%.

Les groupes oxyde d'éthylène constituent la partie hydrophile du copolymère et permettent donc la solubilisation du copolymère dans l'eau ce qui est essentiel pour une application en détergence en milieu aqueux. Les groupes oxyde d'alkylène constituent la partie hydrophobe des copolymères et permettent l'adsorption du copolymère sur la fibre constituée de polymères organiques synthétiques. Cette adsorption du copolymère sur la fibre permettra l'effet recherché c'est-à-dire l'antiredéposition.

Il est connu selon le brevet américain 4 118 344 une composition pour le nettoyage à sec à base notamment d'un polyglycol éthylène-propylène en solution dans un solvant du type hydrocarbure.

La référence citée concerne des compositions pour nettoyage à sec en milieu solvant et non pas pour un lavage en milieu aqueux.

Un premier groupe de copolymères antiredéposants utilisés dans l'art antérieur est constitué par des copolymères composés de blocs de polyoxyéthylène et de polyoxyalkylène linéaires ou ramifiés d'oxyde d'alkylène contenant notamment de 3 à 6 atomes de carbone par groupe alkylène. Les groupes alkylène sont préférentiellement des groupes propylène ou butylène.

Ces copolymères commercialisés sous la marque «PLURONICS»" sont préparés de manière connue par exemple selon le procédé décrit dans le brevet US N° 2 674 619. Ils sont utilisés pour la plupart et essentiellement pour les copolymères polyoxyéthylène-polyoxyalkylène comme agent d'enlèvement de la salissure, selon le brevet américain n° 4 276 205, par exemple, qui concerne des compositions à base d'un oxyde d'amine, d'un alcool éthoxylé ou d'un alkylphénol éthoxylé et d'un produit de condensation d'oxydes d'alkylène - en C₂₋C₄.

Ces compositions sont présentées comme ayant un effet important d'enlèvement de salissures notamment pour les graisses, l'oxyde d'amine favorisant la liquéfaction de celles-ci.

Un deuxième groupe de copolymères est constitué par des copolymères qui répondent à la formule aénérale (1\ dans laquelle:
- R, R₂ R₃ R₄ Rₛ R₆ représentent des polymères choisis parmi les homopolymères polyoxyéthylène, polyoxyalkylène linéaires ou ramifiés d'oxyde d'alkylène contenant de 3 à 6 atomes de carbone et les copolymères blocs linéaires ou ramifiés de ces polyoxyéthylène polyoxyalkylène.
- n, m et p sont des nombres entiers égaux ou supérieurs à 0 et égaux ou inférieurs à 10 et de préférence dont la somme n + m + p est comprise entre 1 et 20 et avantageusement entre 1 et 5.

On préfère plus particulièrement utiliser les composés pour lesquels p = 0, m = 0 et n = 1.

Les groupes polyoxyalkylène sont choisis de préférence parmi les polyoxypropylène et po- lyoxybutylène.

Les copolymères de formule (I) peuvent éventuellement être rendus ionisables en quaternisant le ou les atomes d'azote. Cette quaternisation peut être effectuée par exemple par un atome d'hydrogène ou par un groupe alkyle.

Certains de ces copolymères sont commercialisés sous la dénomination TETRONIC.

Ils sont utilisés de la même manière que les PLURONICS'" comme agent d'enlèvement des salissures et comme agent antiredéposant notamment selon la demande de brevet EP 42 187.

Un troisième groupe de copolymères est constitué par des copolymères qui répondent à la formule générale (II) dans laquelle:
- R₇, R₈ représentent un groupe méthyle ou des polymères choisis parmi les homopolymères polyoxyéthylène-polyoxyalkylène linéaires ou ramifiés d'oxyde d'alkylène contenant notamment de 3 à 6 atomes de carbone et les copolymères blocs linéaires ou ramifiés polyoxyéthylène-polyoxyalkylène.
- a est un nombre entier compris entre 1 et 150
- au moins un atome de silicium porte un groupe choisi parmi R₇ et Rₑ.

Les copolymères de formule (II) commercialisés sont préparés d'une manière connue en soi par exemple décrite dans le brevet US n° 2 970 150 exemple 16.

Le groupe de copolymères objet de l'invention est constitué par des copolymères blocs formés par un enchaînement de motifs répondant à la formule générale (III) dans laquelle
- R₉ et R₁₀ représentent des homopolymères d'oxyde d'éthylène, d'oxyde d'alkylène contenant de 3 à 6 atomes de carbone linéaires ou ramifiés ou des copolymères blocs linéaires ou ramifiés de ces polyoxyéthylène-polyoxyalkylène, et
- A représente un radical alkylène ou phénylène éventuellement substitué; ces copolymères réduisent le potentiel zêta d'un tissu en matière polymérique organique synthétique à une valeur inférieure ou égale à 0,5 fois le potentiel zêta de la fibre nue, le potentiel zêta étant mesuré par contact du tissu avec une solution de NaCI à 3 g/l à pH 7 et dans des conditions telles que la quantité de copolymère adsorbé par gramme de tissu soit au minimum de 0,02 mg.

Ces polyoxyalkylènes peuvent être choisis notamment parmi les polyoxypropylènes.

Le brevet britannique n° 2 007 692 décrit une composition à action antiredéposante pour polyester.

Cette composition est constituée:
-d'un polyuréthane hydrophile et/ou d'un copo- lyester,
- d'un polyoxyéthylèneglycol ou d'un polyoxyéthylène alcool ou phénol,
-d'un acide gras ou d'une cire microcristalline.

Cette composition ne correspond pas aux copolymères de formule (III).

Le brevet français n° 2 308 646 décrit de polyuréthanes présentant une action anti-redéposition pour des fibres polyester-coton.

Les polyuréthanes objet du brevet français obtenus par réaction de:
- diisocyanate organique,
- d'un mélange de polyoxyéthylèneglycol et éventuellement d'un diol,
- d'un composé azoté de formule: dans laquelle R est un radical alkyle et X représente des radicaux hydroxy alkyle ou amine alkyle ne correspondent pas aux copolymères de formule (III) objet de la présente invention.

Parmi les copolymères de formule (III) on peut citer ceux pour lesquels A représente un radical hexaméthylène, toluylène, isophorone, diphényl- alcane.

On préfère tout particulièrement utiliser les copolymères de formule (III) dans lesquels A est un radical hexaméthylène ou toluylène.

Selon l'invention, on préfère utiliser parmi les copolymères de formule (III), ceux qui présentent: une masse moléculaire comprise entre 4000 et 40 000 et tout particulièrement entre 4000 et 25 000, une quantité pondérale d'oxyde d'éthylène comprise entre 40 et 50%, des séquences polyoxyéthylène de masses moléculaires inférieures à 3500 et encore plus préférentiellement comprise entre 550 et 1600 et des séquences polyoxyalkylène de masses moléculaires inférieures à 4000 et de préférence comprise entre 500 et 2000.

Les copolymères de formule (III) sont obtenus par exemple par condensation de polyoxyéthylène, de polyoxyalkyléne d'oxyde d'alkylène de 3 à 6 atomes de carbone ou de copolymères blocs de polyoxyéthylène-polyoxyalkylène avec des diisocyanates choisis parmi l'hexaméthylène diisocyanate, le toluylène diisocyanate, l'isophorone diisocyanate, les di(isocyanatophényl) alcanes, dans un milieu anhydre en présence de sel d'étain.

Les copolymères obtenus par condensation des homopolymères avec des diisocyanates présentent des propriétés antiredéposantes nettement améliorées.

Les copolymères précédemment décrits sont utilisables selon l'invention comme agents antiredéposants lorsqu'ils abaissent le potentiel zêta de la fibre textile à une valeur inférieure ou égale à 0,5 fois le potentiel zêta de la fibre nue. Cette diminution de potentiel zêta est fonction de la quantité de copolymère adsorbé. Cette quantité doit être supérieure à 0,02 mg/g.

La quantité adsorbée est mesurée en mettant en contact un échantillon de tissu en matière polymérique, organique, synthétique (type TERGAL") d'une masse voisine de 3,5 g fixée sur un support métallique, avec 100 ml d'une solution de NaCI (3 g/l) contenant le polymère, dans une cellule thermostatée à 25°C. Le milieu est agité. Lorsque l'équilibre d'adsorption est atteint, la quantité adsorbée est déterminée par un dosage de la concentration en polymère restant en solution selon la méthode décrite par BALEUX (C. R. Acad. Sc., 274 série C, (1972), 1617).

Le potentiel zêta de la fibre est mesuré avant le contact avec le copolymère et après le contact.

Les mesures de potentiel zêta, ou potentiel électrocinétique sont effectuées par la méthode du potentiel d'écoulement: une solution de NaCI 3 g/1 (pH = 7) contenant ou non le polymère circule sous l'effet d'une pression à travers un tampon constitué par plusieurs rondelles de tissu superposées. La variation de la différence de potentiel aux extrémités du tampon en fonction de la pression appliquée à la solution permet de déterminer le potentiel zêta des fibres (J.S. STANLEY J. Phys. Chem. 58, (1954), 533).

Avant la mesure du potentiel électrocinétique, les rondelles de tissus sont mises en contact pendant 24 heures avec une solution de polymère en milieu NaCI 3 g/l, de façon à adsorber le copolymère sur les fibres. Après cette phase d'adsorption, les rondelles de tissu sont placées dans le filtre de l'appareil et la solution de copolymère utilisée au cours de la période d'adsorption circule sous l'effet d'une pression à travers le tampon de tissu.

On opère de la même façon avec des rondelles de tissu non imprégnées de copolymère.

L'effet antiredéposant du copolymère peut être mesuré par une série de tests différents en présence de salissure.

Il n'est pas évident, à la lecture de l'art antérieur, de relier l'efficacité du copolymère et donc son effet antiredéposant au potentiel zêta de la fibre en matière polymérique, organique, synthétique sur laquelle est adsorbé le copolymère.

Il a été découvert par la présente invention que l'effet antiredéposant était réalisé lorsque le potentiel zêta de la fibre sur laquelle est adsorbé le copolymère est égal ou inférieure à 0,5 fois celui de la fibre nue.

Cette réduction de potentiel zêta est atteinte pour des quantités en copolymère adsorbé égales ou supérieures à 0,02 mg/g de tissu. La quantité préférentielle de copolymère adsorbé varie avec le type de copolymère adsorbé.

Pour les copolymères répondant à la formule générale (III), la quantité préférentielle de copolymère adsorbé est comprise entre 0,05 et 5 mg/g de tissu.

L'invention va être maintenant plus complètement décrite sans toutefois en limiter la portée, à l'aide des tests d'antiredéposition utilisés et des exemples qui vont suivre.

### Tests d'antiredéposition utilisés

### Test n° 2

L'efficacité antiredéposante d'un additif est évaluée en effectuant cinq cycles cumulés de lavage en «Terg-O-Tometer» (United States Testing Com- pany Inc. Hobokin, NJ) en présence d'une salissure «complète».

Chaque cycle est constitué par une phase de lavage de 20 mn (1 1 de solution par pot, T = 60 °C) et par un rinçage de cinq minutes en eau dure froide. La salissure est introduite dans chaque pot, cinq minutes après le début de chaque cycle. La dureté de l'eau utilisée est de 32° H.T.

La salissure utilisée est du type «Spangler» (W.G. SPANGLER, H.D. CROSS et B.R. SCHAAFSMA, J. Am. Oil Chemist's Soc. 42 (1965), 723), elle est constituée par:
100 g Sebum
4 g Acide oléique
8 g Triethanolamine
4 g Salissure particulaire
884 g Eau
La composition du sébum est la suivante: 10% Acide palmitique
5% Acide stéarique technique
10% Acide oléique purifié
5% Acide linoléique
15% Huile de Coprah
20% Huile d'olive vierge
5% Squalène 90%
10% Paraffine raffinée 52/54
15% Blanc de baleine
5% Cholesterol

La composition de la salissure particulaire est la suivante:
86% Kaolin
8% Noir de fumée
4% Oxyde de fer noir
2% Oxyde de fer jaune.

La concentration totale en salissure utilisée est de 50 g/I pour chaque cycle de lavage.

La concentration en lessive utilisée est de 6 g/l, sa com_{D}osition pondérale est la suivante:

Les échantillons de tissu utilisés au cours de nos essais de lavage sont des échantillons de polyester («DACRON" 54» de TESTFABRIC) lavés préalablement à 60°C dans une machine alimentée en eau douce et en absence de détergent. Chaque pot du «Terg-O-Tometer» contient 6 rectangles de tissu (10 x 12 cm).

La concentration en additif antiredéposant utilisée est de 50 mg/1. La redéposition est quantifiée par la différence AR (mesurée par un photomètre GARDNER"", filtre Y) entre la réflectance du tissu initialement propre et celle du tissu après cinq cycles de lavage. L'agent antiredéposant est d'autant plus efficace que ΔR est faible.

### Test n° 3

Les conditions expérimentales mises en oeuvre au cours de ce test sont identiques à celles du test précédent, à la différence près que la salissure n'est plus une salissure liquide du type «Spangler» mais une salissure imprégnée sur des échantillons de coton («WFK Testgewebe GmbH KREFELD»). Avant chaque cycle de lavage, on introduit dans chaque pot trois rectangles (10 x 12 cm) de coton sali.

Pour les tests 2 et 3, on peut considérer qu'un additif présente un effet antiredéposant significatif si la valeur de AR est réduite d'au moins 3 points en présence du polymère par rapport à la valeur de AR mesurée en absence d'additif.

Les valeurs du rapport ξ/ξₒ (ξ est le potentiel zêta de la fibre en présence de copolymère et ξₒ représente le potentiel zêta de la fibre nue) et de la quantité adsorbée par gramme de tissu, indiquées dans les exemples ci-dessous, ont été déterminées dans des conditions où la quantité adsorbée est proche de sa valeur maximale, ce qui correspond dans les conditions expérimentales mises en œuvre, à des concentrations en copolymère au sein de la solution de l'ordre de 10 mg/1.

### Exemples 1 à 39

### Produits répondant à la formule générale (III)

Les exemples 1 à 14 ont été effectués à l'aide de copolymères obtenus par condensation de PLURONICS" au moyen d'hexaméthylène diisocyanate (HDI) à une température comprise entre 80 et 105°C en présence éventuellement d'un catalyseur tel que le dilaurate de dibutylétain. Les essais 1 à 14 sont reportés dans le tableau 1a.

Ces produits présentent un effet antiredéposant et conduisent à des valeurs de ξ/ξₒ inférieures à 0,5. Ils répondent aux critères de l'invention.

Les exemples 15 à 39 ont été effectués à l'aide de copolymères obtenus par condensation de polyoxyéthylène et d'un autre polyoxyalkylène en présence d'hexaméthylène diisocyanate. Les essais 15 à 39 sont reportés dans le tableau 1b, 1c et 1d.

On remarque que des résultats particulièrement bons sont obtenus pour les copolymères présentant une quantité pondérale d'oxyde d'éthylène comprise entre 40 et 50% et une masse moléculaire comprise entre 4000 et 25 000. C'est le cas des essais 19, 20, 21, 35 et 36.

L'invention concerne aussi la préparation des compositions détergentes comprenant les copolymères du type décrit ci-dessus, un procédé de préparation simple et efficace a été mis au point.

Le procédé de préparation des compositions détergentes du type de l'invention est caractérisé en ce que le copolymère antiredéposant est ajouté à un slurry comprenant d'autres constituants des compositions, le mélange ainsi obtenu étant ensuite séché.

On a pu constater que le copolymère ainsi introduit conserve dans la composition obtenue toutes ces propriétés. Il s'agit là d'un avantage intéressant car les copolymères de l'invention peuvent être utilisés sans modifier d'une manière notable les procédés de préparation classiques des compositions détergentes.

La préparation du slurry se fait d'une manière connue en soi. On y ajoute le copolymère sous agitation. Le mélange obtenu est ensuite séché selon tout moyen convenable.

Au produit sec ainsi obtenu on peut mélanger tout additif usuel entrant dans les compositions détergentes: agents de blanchiment, agent anti- mousse, parfums, colorants, enzymes par exemple.

La quantité de copolymère ajoutée est telle qu'elle représente notamment 0,2 à 5% environ et de préférence entre 1 et 2% en poids de la composition finale.

Lors de l'addition au slurry, le copolymère peut être présenté sous différentes formes.

Une première possibilité consiste à présenter le copolymère sous la forme d'une solution dans l'eau. Dans un tel cas la concentration en copolymère de la solution est comprise entre 5 et 20% et de préférence 10 à 15%.

Une autre possibilité consiste à préparer une solution du copolymère dans un mélange eau- alcool.

A titre d'alcool, on peut utiliser un alcool aliphatique tel que par exemple l'éthanol ou bien un composé utilisable en détergence comme agent tensio-actif non ionique tel que par exemple les alcoylphénols polyoxyéthylénés, les alcools aliphatiques polyoxyéthylénés, les glycols et les po- lyglycols.

Généralement on utilise un mélange à 40-60% de copolymère, 20-50% d'eau, 5-15% d'alcool, de préférence 50% de copolymère, 40% d'eau, 10% d'alcool.

Il est aussi possible de présenter le copolymère sur un support. Dans ce cas, on peut utiliser comme support une silice convenable comme par exemple une silice du type TIXOSIL" 38A.

On peut par ailleurs utiliser des mélanges du copolymère et d'acides sulfoniques tels que par exemple des acides arylsulfoniques, alkylsulfoni- ques, alkylarylsulfoniques notamment les alkylbenzène sulfoniques linéaires.

Un exemple de préparation d'une composition selon l'invention va maintenant être donnée.

Les différents constituants de la composition sont données ci-dessous avec les pourcentages en poids. Alkylbenzène sulfonate de sodium

On prépare tout d'abord un slurry comprenant le LABS et les sulfate, stéarate, silicate et tripoly- phosphate de sodium en agitant 20 minutes à 85-90 °C.

On opère ensuite selon 3 cas.

### CAS 1

Dans le premier cas on n'ajoute pas à la formulation d'agent antiredéposant selon l'invention. Le slurry est alors séché à 4 heures à 150°C puis mélangé avec les autres constituants de la composition.

### CAS 2

Dans ce cas on ajoute sous agitation pendant 15 minutes à 80°C un agent antiredéposant sous forme d'une solution à 10% dans l'eau selon l'invention. Cet agent est celui correspondant à l'exemple 20 (copolymère obtenu par condensation de polyoxyéthylène et de polyoxyalkylène en présence d'hexaméthylène diisocyanate). Le slurry ainsi préparé est mélangé après séchage (4 heures à 150°C) aux autres composants de la composition.

### CAS 3

Dans ce cas on n'ajoute plus d'agent antiredéposant et on procède comme dans le premier cas. Mais on ajoute le même agent que dans le cas 2 dans le milieu de lavage avant chaque cycle de lavage.

On procède ensuite aux lavages et aux mesures de réflectance selon les conditions du test 3 du brevet principal.

Dans les cas 2 et 3 la quantité d'agent antiredéposant utilisée représente 1 % du poids total de la composition. La concentration de la composition de lavage est de 6 g/I.

On évalue la réflectance Ry du textile après lavages. Plus la réflectance Ry est élevée, plus faible est la redéposition. Les résultats sont donnés ci-dessous:

On voit donc en comparant les cas 2 et 3 que l'agent antiredéposition selon l'invention peut donc tout-à-fait être incorporé dans un slurry sans aucune incidence notable sur ses propriétés.

Bien entendu, on comprend que le procédé de préparation qui vient d'être décrit n'est qu'un procédé particulier et avantageux, il est tout à fait possible d'envisager d'autres procédés de préparation des compositions décrites ci-dessus sans sortir du cadre de l'invention.

Par ailleurs, l'invention n'est nullement limitée aux modes de réalisation décrits qui n'ont été donnés qu'à titres d'exemples. En particulier, elle comprend tous les moyens constituant des équivalents techniques des moyens décrits ainsi que leurs combinaisons si celles-ci sont mises en oeuvre dans le cadre de la protection comme revendiquée.

## Revendications

1. Compositions détergentes contenant un copolymère antiredéposant utile pour le lavage des matières polymériques organiques synthétiques caractérisées en ce que ledit polymère est constitué par des copolymères blocs formés par un enchaînement de motifs répondant à la formule générale (III) dans laquelle
- Rg et R_{lQ} représentent des homopolymères d'oxyde d'éthylène, d'oxyde d'alkylène contenant de 3 à 6 atomes de carbone linéaires ou ramifiés ou des copolymères blocs linéaires ou ramifiés de ces polyoxyéthylène-polyoxyalkylène, et
- A représente un radical alkylène ou phénylène éventuellement substitué; et réduit le potentiel zêta d'un tissu en matière polymérique organique synthétique à une valeur inférieure ou égale à 0,5 fois le potentiel zêta de la fibre nue, le potentiel zêta étant mesuré par contact du tissu avec une solution de NaCI à 3 g/l à pH 7 et dans des conditions telles que la quantité de copolymère adsorbé par gramme de tissu soit au minimum de 0,02 mg.

2. Compositions selon la revendication 1, caractérisées en ce que les polyoxyalkylènes sont des polyoxypropylènes.

3. Compositions selon les revendications 1 à 2, caractérisées en ce que les copolymères ont un poids moléculaire compris entre 4000 et 25 000.

4. Compositions selon les revendications 1 à 3, caractérisées en ce que les copolymères comportent une quantité pondérale d'oxyde d'éthylène comprise entre 40 et 50%.

5. Compositions selon les revendications 1 à 4, caractérisées en ce que les copolymères comportent des séquences de polyoxyéthylène de masse moléculaire inférieure à 3500 et de préférence comprise entre 550 et 1600.

6. Compositions selon les revendications 1 à 4, caractérisées en ce que les copolymères comportent des séquences de polyoxyalkylène dérivé d'oxyde d'alkylène contenant de 3 à 6 atomes de carbone de masse moléculaire inférieure à 4000 et de préférence comprise entre 500 et 2000.

7. Compositions selon la revendication 1, caractérisées en ce que le copolymère réduit le potentiel zêta de la fibre mesuré à pH 7 dans une solution de NaCI à 3 g/I à une valeur inférieure à 0,5 fois celle du potentiel zêta de la fibre nue mesuré dans des conditions telles que la quantité de copolymère adsorbé soit comprise entre 0,05 et 5 mg/g.

8. Procédé de préparation de compositions détergentes selon l'une quelconque des revendications précédentes caractérisé en ce que le copolymère antiredéposant est ajouté à un slurry comprenant d'autres constituants de la composition et en ce qu'on sèche ensuite le mélange obtenu.

9. Procédé selon la revendication 8, caractérisé en ce que le copolymère est ajouté au slurry sous forme d'une solution dans l'eau.

10. Procédé selon la revendication 8, caractérisé en ce que le copolymère est ajouté au slurry sous forme d'une solution dans un mélange eau- alcool.

11. Procédé selon la revendication 10, caractérisé en ce qu'on emploie comme alcool un composé utilisable comme agent tensio-actif non ionique.

12. Procédé selon la revendication 8, caractérisé en ce que le copolymère ajouté est présenté sur un support de silice.

13. Procédé selon la revendication 8, caractérisé en ce que le copolymère ajouté est présenté sous forme d'un mélange avec un composé choisi dans le groupe des acides sulfoniques.

## Claims

1. Detergent compositions containing an antiredeposition copolymer which is useful for washing synthetic organic polymeric materials characterised in that said polymer is formed by block copolymers formed by a chain of units corresponding to following general formula (III): wherein
- Rg and R₁₀ represent straight or branched chain ethylene oxide/alkylene oxide homopolymers containing from 3 to 6 carbon atoms or branched or straight chain block copolymers of those polyoxyethylene-polyoxyalkylenes, and
- A represents an alkylene or phenylene radical which is optionally substituted; and reduces the zeta potential of a textile of synthetic organic polymeric material to a value of less than or equal to 0.5 times the zetal potential of the bare fibre, the zeta potential being measured by contact of the material with a solution of NaCI with 3 g/I and with a pH-value of 7 and under conditions such that the amount of copolymer adsorbed per gram of textile material is at a minimum 0.02 mg.

2. Compositions according to claim 1, characterised in that the polyoxyalkylenes are polyoxypropylenes.

3. Compositions according to claims 1 to 2, characterised in that the copolymers have a molecular weight of between 4,000 and 25,000.

4. Compositions according to claims 1 to 3, characterised in that the copolymers comprise an amount by weight of ethylene oxide of between 40 and 50%.

5. Compositions according to claims 1 to 4, characterised in that the copolymers comprise polyoxyethylene sequences of a molecular weight of lower than 3,500 and preferably between 550 and 1,600.

6. Compositions according to claims 1 to 4, characterised in that the copolymers comprise sequences of polyoxyalkylene derived from alkylene oxide containing from 3 to 6 carbon atoms, of a molecular weight of lower than 4,000 and preferably between 500 and 2,000.

7. Compositions according to claim 1, characterised in that the copolymer reduces the zeta potential of the fibre which is measured at a pH-value of 7 in a 3 g/I NaCI solution to a value of less than 0.5 times that of the zeta potential of the bare fibre measured under conditions such that the amount of copolymer adsorbed is between 0.05 and 5 mg/g.

8. A process for the preparation of detergent compositions according to any one of the preceding claims, characterised in that the antiredeposition copolymer is added to a slurry comprising other constituents of the composition and that the mixture obtained is then dried.

9. A process according to claim 8, characterised in that the copolymer is added to the slurry in the form of a solution in water.

10. A process according to claim 8, characterised in that the copolymer is added to the slurry in the form of a solution in a water-alcohol mixture.

11. A process according to claim 10, characterised in that the alcohol used is a compound which can be employed as a non-ionic surface active agent.

12. A process according to claim 8, characterised in that the copolymer added is presented on a silica carrier.

13. A process according to claim 8, characterised in that the copolymer added is presented in the form of a mixture with a compound selected from the group of sulphonic acids.

## Patentansprüche

1. Waschmittelgemische, die ein Wiederablagerungen verhinderndes Copolymer enthalten und zum Waschen synthetischer, organischer, polymerer Werkstoffe dienen, dadurch gekennzeichnet, daß das genannte Polymere aus Blockcopolymeren besteht, die durch Verkettung von Einheiten der allgemeinen Formel (III) gebildet werden, in der
- R₉ und R₁₀ Homopolymere von Ethylenoxid oder von Alkylenoxid mit 3 bis 6 gerad- oder verzweigtkettigen Kohlenstoffatomen oder verzweigte oder unverzweigte Blockcopolymere dieser Polyoxyethylen-Polyoxyalkylene, und
- A einen ggf. substituierten Alkylen- oder Phenylenrest bedeuten,
und die das Zetapotential eines Gewebes aus einem synthetischen, organischen, polymeren Werkstoff auf einen Wert kleiner oder gleich dem 0,5-fachen des Zetapotentials der unbehandelten Faser verringert, wobei das Zetapotential durch Kontakt des Gewebes mit einer NaCI-Lösung von 3 g/l und pH-Wert 7 und unter solchen Bedingungen gemessen wird, daß die Menge des pro Gramm des Gewebes adsorbierten Copolymeren mindestens 0,02 mg beträgt.

2. Gemische nach Anspruch 1, dadurch gekennzeichnet, daß die Polyoxyalkylene Polyoxypropylene sind.

3. Gemische nach den Ansprüchen 1 bis 2, dadurch gekennzeichnet, daß die Copolymere ein Molekulargewicht zwischen 4000 und 25 000 haben.

4. Gemische nach den Ansprüchen 1 bis 3, dadurch gekennzeichnet, daß die Copolymeren einen Ethylenoxidanteil von 40 bis 50 Gew.% haben.

5. Gemische nach den Ansprüchen 1 bis 4, dadurch gekennzeichnet, daß die Copolymere Polyoxyethylensequenzen eines Molekulargewichts kleiner als 3500 und vorzugsweise zwischen 550 und 1600 aufweisen.

6. Gemische nach den Ansprüchen 1 bis 4, dadurch gekennzeichnet, daß die Copolymeren Polyoxyalkylensequenzen aus Alkylenoxid mit 3 bis 6 Kohlenstoffatomen eines Molekulargewichts kleiner als 4000 und vorzugsweise zwischen 500 und 2000 aufweisen.

7. Gemische nach Anspruch 1, dadurch gekennzeichnet, daß das Copolymere das Zetapotential der Faser, gemessen bei pH = 7 in einer NaCI-Lösung von 3 g/I und unter solchen Bedingungen, daß die Menge adsorbierten Copolymeren zwischen 0,05 und 5 mg/g liegt, auf einen Wert kleiner als das 0,5-fache des Zetapotentials der unbehandelten Faser, verringert.

8. Verfahren zur Herstellung von Waschmittelgemischen nach irgendeinem der vorangehenden Ansprüche, dadurch gekennzeichnet, daß das Wiederablagerungen verhindernde Copolymere einem Brei hinzugefügt wird, der andere Bestandteile des Gemisches enthält, und daß die erhaltene Mischung anschließend getrocknet wird.

9. Verfahren nach Anspruch 8, dadurch gekennzeichnet, daß das Copolymere dem Brei in Form einer wäßrigen Lösung zugefügt wird.

10. Verfahren nach Anspruch 8, dadurch gekennzeichnet, daß das Copolymere dem Brei in Form einer Lösung in einem Alkohol-WasserGemisch zugefügt wird.

11. Verfahren nach Anspruch 10, dadurch gekennzeichnet, daß als Alkohol eine Verbindung verwendet wird, die als nicht-ionisches Tensid verwendbar ist.

12. Verfahren nach Anspruch 8, dadurch gekennzeichnet, daß das zugefügte Copolymere auf einem Siliciumdioxid-Träger vorliegt.

13. Verfahren nach Anspruch 8, dadurch gekennzeichnet, daß das zugefügte Copolymer in Form einer Mischung mit einer Verbindung aus der Gruppe der Sulfonsäuren zugegeben wird.
